# EUROPÄISCHE PATENTSCHRIFT

(11) **EP 0 703 310 B1**
(45) Veröffentlichungstag und Bekanntmachung des Hinweises auf die Patenterteilung: **29.04.1998**
(21) Anmeldenummer: 95113963.3
(22) Anmeldetag: 06.09.1995
(51) Int. Cl.: D06C 7/00

(54) **Verfahren zum Dekatieren eines Textilgewebes**
Process for decatizing a textile fabric
Procédé de décatissage d'un tissu textile

(30) Priorität: 23.09.1994 DE 4433924
(43) Veröffentlichungstag der Anmeldung: 27.03.1996
(73) Patentinhaber: Becker, Hubert, D-52078 Aachen (DE); Becker, Josef, D-52078 Aachen (DE); Becker, Matthias, D-52078 Aachen (DE)
(72) Erfinder: Becker, Hubert, D-52078 Aachen (DE); Becker, Josef, D-52078 Aachen (DE); Becker, Matthias, D-52078 Aachen (DE)
(74) Vertreter: Bauer, Hubert, Dipl.-Ing.

(56) Entgegenhaltungen:
- DE-B- 1 785 460

## Beschreibung

Die Erfindung betrifft ein Verfahren zum Dekatieren eines Textilgewebes aus oder unter Mitverwendung eines wesentlichen Anteils an Wollfasern. Dabei wird das Textilgewebe zusammen mit einem Mitläufer auf einem perforierten Dekatierzylinder aufgewickelt und der so gebildete Wickel in einem Autoklaven einer Wärmebehandlung ausgesetzt.

Bei allgemein bekannten Dekatierverfahren erfolgt die Wickelbildung wahlweise außerhalb des Dekatierautoklaven, woraufhin der Wickel in den Autoklaven eingebracht wird oder innerhalb des Dekatierautoklaven, so daß ein Hin- und Hertransport des Wickels entfällt, da nach Beendigung der Dekatierbehandlung das Textilgut mit dem Mitläufer von dem im Autoklaven verbleibenden Dekatierzylinder abgezogen wird. Zu den übrigen druck- und abmessungstechnischen Vorteilen des Wickelauf- und -abbaues innerhalb des Autoklaven wird auf die DE-AS 17 85 460 verwiesen (Oberbegriff des Anspruches 1).

Ein allen bisher bekannten Dekatierverfahren gemeinsamer Nachteil resultiert aus dem dabei als Mitläufer verwendeten Bahnmaterial, dessen Breiten- und Längenabmessungen denen des zu dekatierenden Textilgewebes entsprechen müssen. Dabei ist der Mitläufer hohen Drücken und Temperaturen sowie Feuchtigkeit und Restchemikalien, insbesondere Säuren aus der Carbonisur, Reduktionsmitteln, Flächenfixiermitteln und dergleichen ausgesetzt, die insgesamt eine schädigende Wirkung auf den Mitläufer ausüben. Damit der Mitläufer zumindest über eine limitierte Einsatzdauer seine Haltbarkeit aufrechterhält, wird dafür hochwertiges technisches Gewebe eingesetzt. Dies ist aber nicht nur kostspielig, sondern mit wesentlichen weiteren Nachteilen behaftet. Um den mechanischen und chemischen Anforderungen zu entsprechen, ist der Mitläufer robust auszuführen, fällt dadurch relativ dick aus und hat ein entsprechend hohes Flächengewicht. Die Dicke des Mitläufers begünstigt unerwünschte Markierungen auf dem zu dekatierenden Gewebe und bewirkt aber auch Hitzestaus, die eine Ungleichmäßigkeit im Behandlungsergebnis hervorrufen können. Schließlich schränkt die Mitläuferdicke aber auch die Ladekapazität des Dekatierautoklaven für das zu behandelnde Textilgewebe ein.

Der Erfindung liegt die Aufgabe zugrunde, ein Dekatierverfahren der eingangs beschriebenen Art so zu verbessern, daß sich das Verfahren gegenüber konventionellen Dekatierverfahren wirtschaftlicher durchführen läßt und zudem auch qualitativ bessere Behandlungsergebnisse ermöglicht.

Zur Lösung dieser Aufgabe wird von einem im Oberbegriff des Anspruchs 1 angegebenen konventionellen Dekatierverfahren ausgegangen und gemäß dem kennzeichnenden Teil des Anspruchs 1 erfindungsgemäß vorgeschlagen, als Mitläufer ein aus nicht orientierten Fasern bestehendes Flächengebilde zu verwenden, dessen Flächengewicht weniger als 80 g/m² beträgt und dessen Wasserdampfdurchlässigkeit nicht kleiner ist als 3500 g/m²/24 h.

Das nach dem erfindungsgemäßen Verfahren als Mitläufer zu verwendende Flächengebilde kann beispielsweise aus einem preiswerten dünnen Faservlies bestehen, das aus synthetischen Polypropylen- oder Polyäthylenfasern oder dergleichen hergestellt ist, wobei die Fasern nach Art eines Nadelfilzes oder aber auch durch eine chemische oder thermische Klebung miteinander verbunden sein können. Wesentlich ist das geringe Flächengewicht des verwendeten Mitläufers und dessen gute Wasserdampfdurchlässigkeit. Dagegen kann auf eine hohe mechanische Festigkeit verzichtet werden, weil die geringen Kosten, welche die Herstellung des Mitläufers verursacht, es unter Beibehaltung der Wirtschaftlichkeit erlaubt, bereits nach wenigen Einsätzen den Mitläufer gegen einen neuen Mitläufer auszutauschen. Als Mitläufer geeignetes, preisgünstiges, handelsübliches Flächenmaterial ist darüber hinaus recyclefähig und kann somit auch wiederholt zu neuem Mitläufermaterial verarbeitet werden.

Nach einer Ausgestaltung des erfindungsgemäßen Verfahrens wird das Gewebe mit einer Restfeuchte von 10 bis 100 Gew.-% auf den perforierten Dekatierzylinder aufgewickelt und in diesem Zustand der Wärmebehandlung ausgesetzt.

Ein besonderer Vorteil dieses Verfahrens besteht darin, daß im nassen Zustand aufgewickelte, zu dekatierende Textilgewebe nach dem Färben und vor dem Dekatierprozeß keine Zwischentrocknung erfordern, sondern lediglich auf die gewünschte Restfeuchte abgequetscht werden müssen. Mit konventionellen Mitläufern ist dagegen eine Zwischentrocknung unerläßlich, da die hohe Mitläuferdichte bei einem feuchten Textilgewebe Überhitzungsstaus entstehen läßt.

Schließlich sieht eine Ausgestaltung des erfindungsgemäßen Verfahrens noch vor, daß die jeweils während der Behandlungsdauer erforderliche Restfeuchte des im Autoklaven befindlichen Textilgewebes durch eine externe Dampfzufuhr aufrechterhalten und geregelt wird.

Zur Verdeutlichung der mit dem erfindungsgemäßen Verfahren gegenüber einem konventionellen Verfahren möglichen qualitativen Verbesserungen wurden folgende Versuche durchgeführt:
1. Ein 1,60 m breites Kammgarngewebe aus reiner Wolle mit einem Laufmetergewicht von 280 g/m und einem dementsprechenden Flächengewicht von 280 g/m : 1,60 m = 175 g/m² wurde unter Verwendung eines konventionellen Mitläufers mit einem Flächengewicht von 440 g/m² dekatiert.
2. Ein eben solches Kammgarngewebe wurde bei im übrigen unveränderten Bedingungen unter Verwendung eines Mitläufers aus einem Faservlies mit einem Flächengewicht von nur 18 g/m² dekatiert.

Bei beiden Dekatierprozessen wurde das Kammgarngewebe jeweils im trockenen Zustand in den Dekatierautoklaven eingebracht. Während des Dekatiervorganges erfolgte bei beiden Dekatierprozessen übereinstimmend eine Feuchtigkeitszugabe von 100 Gew.-% über Dampf.

Eine Untersuchung der unter Verwendung eines konventionellen Mitläufers dekatierten Textilgewebeprobe (nachfolgend Probe I) und der nach dem erfindungsgemäßen Verfahren dekatierten Textilgewebeprobe (nachfolgend Probe II) ergab für die nachfolgenden Parameter die dazu angegebenen Mittelwerte:

### A. Griffbestimmung nach Kawabata

| 1. Biegesteifigkeit in µNm | | |
|---|---|---|
| Probe I | Kette Mittelwert x 7,40 ; | Standardabweichung s 0,298 |
| | Schuß " x 5,89 ; | " s 0,249 |
| Probe II | Kette " x 7,01 ; | " s 0,346 |
| | Schuß " x 6,23 ; | " s 0,277 |

| 2. Biegehysteresehöhe in mNm/m | | |
|---|---|---|
| Probe I | Kette Mittelwert x 0,238 ; | Standardabweichung s 0,0444 |
| | Schuß " x 0,181 ; | " s 0,0300 |
| Probe II | Kette " x 0,230 ; | " s 0,0524 |
| | Schuß " x 0,197 ; | " s 0,0272 |

| 3. Schersteifigkeit in N/m rad | | |
|---|---|---|
| Probe I | Kette Mittelwert x 41; | Standardabweichung s 2,0 |
| | Schuß " x 40 ; | " s 1,4 |
| Probe II | Kette " x 23 ; | " s 0,7 |
| | Schuß " x 22 ; | " s 1,8 |

| 4. Scherhysteresehöhe bei 0,5° in N/m | | |
|---|---|---|
| Probe I | Kette Mittelwert x 0,6 ; | Standardabweichung s 0,01 |
| | Schuß " x 0,5 ; | " s 0,09 |
| Probe II | Kette " x 0,4 ; | " s 0,04 |
| | Schuß " x 0,4 ; | " s 0,03 |

| 5. Scherhysteresehöhe bei 5° in N/m | | |
|---|---|---|
| Probe I | Kette Mittelwert x 1,5 ; | Standardabweichung s 0,02 |
| | Schuß " x 1,4 ; | " s 0,05 |
| Probe II | Kette " x 0,6; | " s 0,02 |
| | Schuß " x 0,6; | " s 0,02 |

| 6. Höchstzugkraftdehnung bei 500 cN/cm in % | | |
|---|---|---|
| Probe I | Kette Mittelwert x 3,7 ; | Standardabweichung s 0,19 |
| | Schuß " x 5,7 ; | " s 0,10 |
| Probe II | Kette " x 6,7 ; | " s 0,28 |
| | Schuß " x 7,9 ; | " s 0,50 |

| 7. Zugarbeit in J/m² | | |
|---|---|---|
| Probe I | Kette Mittelwert x 6,6 ; | Standardabweichung s 0,28 |
| | Schuß " x 9,6 ; | " s 0,10 |
| Probe II | Kette " x 9,6 ; | " s 0,22 |
| | Schuß " x 11,4; | " s 0,47 |

| 8. Erholungsvermögen in % | | |
|---|---|---|
| Probe I | Kette Mittelwert x 66 ; | Standardabweichung s 1,1 |
| | Schuß " x 65 ; | " s 0,7 |
| Probe II | Kette " x 67 ; | " s 0,4 |
| | Schuß " x 67 ; | " s 0,3 |

| 9. Linearität | | |
|---|---|---|
| Probe I | Kette Mittelwert x 0,74 ; | Standardabweichung s 0,014 |
| | Schuß " x 0,69 ; | " s 0,01 |
| Probe II | Kette " x 0,58; | " s 0,012 |
| | Schuß " x 0,59 ; | " s 0,013 |

### B. Fallkoeffizient

| | | |
|---|---|---|
| Probe I: | Mittelwert x 0,756 ; | Standardabweichung s 0,012 |
| Probe II: | " x 0,690; | " s 0,026 |

### C. Glanzzahl

| | | |
|---|---|---|
| Probe I | Mittelwert x 1,38 ; | Standardabweichung s 0,00 |
| Probe II | " x 1,25 ; | " s 0,03 |

### D. Dicke und Zusammendrückbarkeit

| 1. Dicke bei 2 cN/cm² | | |
|---|---|---|
| Probe I: | Mittelwert x 0,391 ; | Standardabweichung s 0,004 |
| Probe II: | " x 0,502 ; | " s 0,006 |

| 2. Dicke bei 20 cN/cm² | | |
|---|---|---|
| Probe I: | Mittelwert x 0,329 ; | Standardabweichung s 0,005 |
| Probe II: | Mittelwert x 0,391 ; | Standardabweichung s 0,001 |

| 3. Absolute Zusammendrückbarkeit in mm | |
|---|---|
| Probe I: | 0,062 (kein Mittelwertsvergleich durchführbar) |
| Probe II: | 0,111 (kein Mittelwertsvergleich durchführbar) |

| 4. Relative Zusammendrückbarkeit in % | |
|---|---|
| Probe I: | 15 (kein Mittelwertsvergleich durchführbar) |
| Probe II: | 22 (kein Mittelwertsvergleich durchführbar) |

### E. Flächenknitterung nach Aku-Test

| 1. Note sofort nach Entlastung | |
|---|---|
| Probe I: | 2 |
| Probe II: | 4 |

| 2. Note nach 1 Stunde Erholung | |
|---|---|
| Probe I: | 5 |
| Probe II: | 6-7 |

| 3. Note nach 2 Stunden Erholung | |
|---|---|
| Probe I: | 6 |
| Probe II: | 7 |

| 4. Note nach 24 Stunden Erholung | |
|---|---|
| Probe I: | 7-8 |
| Probe II: | 7-8 |

(Beurteilungsstufen von 1 bis 8: bei Note 1 schlechtestes und Note 8 bestes Ergebnis)

### F. Harnstoffbisulfitlöslichkeit HBL in % (als Maß für die chemische Veränderung)

| | |
|---|---|
| Probe I | 42,2 |
| Probe II | 45,5 |

Die Dickenmessung erfolgte nach DIN 53855 und die Harnstoffbisulfitlöslichkeit nach IWTO (International Wool Technical Organisation) 11-64.

Die Flächenknitterung wurde in Anlehnung an die Aku-Methode (Zylinderknittermethode) mit 3,5 kg Belastungsgewicht und 25 min Belastungsdauer durchgeführt.

Alle Prüfungen erfolgten im Normklima.

Ein Mittelwertsvergleich der Prüfungsergebnisse belegt, daß mit dem erfindungsgemäßen Dekatierverfahren eine überraschende Qualitätsverbesserung eines Textilgewebes in vielfältiger Hinsicht erzielbar ist.

## Patentansprüche

1. Verfahren zum Dekatieren eines Textilgewebes aus oder unter Mitverwendung eines wesentlichen Anteils von Wollfasern, wobei das Textilgewebe zusammen mit einem Mitläufer auf einen perforierten Dekatierzylinder aufgewickelt und der so gebildete Wickel in einem Autoklaven einer Wärmebehandlung ausgesetzt wird, dadurch gekennzeichnet, daß als Mitläufer ein aus nicht orientierten Fasern bestehendes Flächengebilde verwendet wird, dessen Flächengewicht weniger als 80 g/m² beträgt und dessen Wasserdampfdurchlässigkeit nicht kleiner ist als 3500 g/m²/24 h.

2. Verfahren nach Anspruch 1, dadurch gekennzeichnet, daß das Gewebe mit einer Restfeuchte von 10 - 100 Gew.-% auf den perforierten Dekatierzylinder aufgewickelt und in diesem Zustand der Wärmebehandlung ausgesetzt wird.

3. Verfahren nach Anspruch 1 oder 2, dadurch gekennzeichnet, daß die jeweils während der Behandlungsdauer erforderliche Restfeuchte des im Autoklaven befindlichen Textilgewebes durch eine externe Dampfzufuhr aufrechterhalten und geregelt wird.

## Claims

1. Process for decatizing a textile fabric made of or including a substantial proportion of wool fibres, and the textile fabric is wound together with a backing material onto a perforated decatizing cylinder, and the thus formed winding is subjected to heat treatment in an autoclave, **characterised in that** the backing material is a surface structure of non-oriented fibres the surface weight of which is less than 80 g/m² and the water vapour permeability is not less than 3,500 g/m²/24h.

2. Process according to Claim 1, **characterised in that** the fabric is wound onto the perforated decatizing cylinder with a residual humidity between 10 - 100 %-by-weight and in this state subjected to heat treatment.

3. Process according to Claim 1 or 2, **characterised in that** residual humidity of a textile fabric in the autoclave as required during treatment is maintained and controlled by extemal steam delivery.

## Revendications

1. Procédé de décatissage d'un tissu textile constitué de fibres de laine ou utilisant une proportion sensible de fibres de laine, le tissu textile étant enroulé en même temps qu'un doublier sur un cylindre de décatissage perforé et l'enroulement ainsi formé étant soumis dans un autoclave à un traitement thermique, caractérisé en ce qu'il consiste à utiliser comme doublier un produit plat, en fibres non orientées, dont le gramage est inférieur à 80g/m² et dont la perméabilité à la vapeur d'eau n'est pas inférieure à 3500g/m²/24 h.

2. Procédé suivant la revendication 1, caractérisé en ce qu'il consiste à enrouler le tissu, alors qu'il a une humidité résiduelle de 10 à 100% en poids, sur le cylindre de décatissage perforé et à le soumettre en cet état au traitement thermique.

3. Procédé suivant la revendication 1 ou 2, caractérisé en ce qu'il consiste à maintenir et à régler l'humidité résiduelle du tissu textile se trouvant dans l'autoclave, qui est nécessaire pendant le traitement, par un apport extérieur de vapeur d'eau.
